# EUROPÄISCHE PATENTSCHRIFT

(11) **EP 3 688 850 B1**
(45) Veröffentlichungstag und Bekanntmachung des Hinweises auf die Patenterteilung: **16.11.2022**
(21) Anmeldenummer: 18773168.2
(22) Anmeldetag: 19.09.2018
(51) Int. Cl.: H01T 13/41, H01C 17/065, H01T 13/20

(54) **ZÜNDKERZEN-WIDERSTANDSELEMENT MIT FEINEREN NICHT-LEITENDEN PARTIKELN**
SPARK PLUG RESISTANCE ELEMENT COMPRISING FINE NON-CONDUCTIVE PARTICLES
ÉLÉMENT RÉSISTIF DE BOUGIE D'ALLUMAGE CONSTITUÉ DE PARTICULES NON CONDUCTRICES PLUS FINES

(30) Priorität: 28.09.2017 DE 102017217265
(43) Veröffentlichungstag der Anmeldung: 05.08.2020
(73) Patentinhaber: Robert Bosch GmbH, 70442 Stuttgart (DE)
(72) Erfinder: REINSCH, Benedikt, 72585 Riederich (DE); NUFER, Stefan, 70565 Stuttgart (DE); BRAUN, Hubertus, 71272 Renningen (DE); KUENZEL, Carsten, 71732 Tamm (DE)
(86) Internationale Anmeldenummer: PCT/EP2018/075311
(87) Internationale Veröffentlichungsnummer: WO 2019/063380

(56) Entgegenhaltungen:
- EP-A2- 0 874 432
- EP-A2- 2 717 396
- DE-A1- 10 016 416
- DE-A1-102009 047 055
- JP-A- S61 253 786
- JP-A- S61 253 786
- US-A1- 2011 133 626
- US-A1- 2016 204 579
- US-A1- 2016 204 579

## Beschreibung

### Stand der Technik

Die Erfindung geht von einer Zündkerze nach dem Oberbegriff des unabhängigen Anspruchs aus.

US2016/204579 A1 und US2011/133626 A1 offenbaren solche Zündkerzen gemäß dem Oberbegriff des unabhängigen Anspruchs 1.

Heutige Zündkerzen haben zur Reduzierung des Elektrodenverschleißes und zur Vermeidung von elektromagnetischen Interferenzen (EMI) in der Zündkerze und in der Brennkraftmaschine ein Widerstandselement mit einem spezifischen Widerstand im Bereich von 1 bis 14 kΩ. Das Widerstandselement ist bei der Zündkerze typischerweise zwischen dem Anschlussbolzen und der Mittelelektrode innerhalb des Zündkerzen-Isolators angeordnet. Häufig ist das Widerstandselement eine Materialmischung aus verschiedenen leitenden Partikeln und nicht-leitenden Partikeln, wie beispielsweise Kohlenstoff, der einen Kohlenstoffanteil von C> 97Gew.-% hat, oder Ruß, der einen Kohlenstoffanteil von bis zu 60 Gew.-% hat, ZrO2 und Borosilikatglas. Die leitenden Partikel haben einen Durchmesser im sub-mm Bereich und werden aufgrund ihrer Größe auch als Feinpartikel bezeichnet. Die leitenden Partikel bilden die Leitungsbahnen für den Strom durch das Widerstandselement. Die nicht-leitenden Partikel sind wesentlich größer in ihren Durchmesser und werden entsprechend auch als Grobpartikel bezeichnet. Durch die Verteilung der nicht-leitenden Partikel und der leitenden Partikel im Widerstandselement bilden sich die Leitungsbahnen für den Strom. Die Breite der Leitungsbahnen beeinflusst die Stromdichte und damit auch den spezifischen elektrischen Widerstand im Widerstandselement. Der spezifische elektrische Widerstand für das Widerstandselement ergibt sich unter anderem aus der Materialzusammensetzung und der Materialverteilung. Wie bei allen Widerständen hat auch das Widerstandselement eine maximale Stromstärke, die durch das Widerstandselement fließen kann bevor es einen Durchbruch des Stroms im Widerstandselement kommt, der das Widerstandselement zerstört. Diese maximale Stromstärke ist ein Maß für die elektrische Stabilität des Widerstandselements und entscheidend für die Lebensdauer der Zündkerze.

### Offenbarung der Erfindung

Demgemäß ist es Aufgabe der vorliegenden Erfindung, eine Zündkerze der eingangs genannten Art mit einem verbesserten Widerstandselement, das eine hohe elektrische Stabilität hat, bereit zu stellen.

Diese Aufgabe wird durch die Zündkerze gemäß dem unabhängigen Anspruch 1 gelöst.

Dadurch ergibt sich ein größeres Oberflächen-Volumen-Verhältnis bei den nichtleitenden Partikeln, das für eine bessere Beschichtung der nicht-leitenden Partikel durch die leitenden Partikel im Materialgemisch des Widerstandspanats sorgt und dadurch eine homogenere Verteilung von Leitungspfaden ermöglicht. Die leitenden Partikel haben in der Regel einen wesentlich kleineren Durchmesser als die nicht-leitenden Partikel. Der Durchmesser der leitenden Partikel ist typischerweise kleiner als 1µm. Durch die verringerte Größe der nichtleitenden Partikel, erhöht sich die Dicke der Leitungspfade. Dies bedeutet, dass durch das Widerstandselement eine wesentlich höhere elektrische Stromstärke fließen kann bevor es zu einem elektrischen Durchbruch des elektrischen Stroms im Widerstandselement kommt, der das Widerstandselement und damit auch die Zündkerze zerstört. Untersuchungen der Anmelderin haben ergeben, dass sich die Grenze für die maximale Stromstärke, bevor das Widerstandselement durch die zu hohe Stromstärke zerstört wird, sich um einen Faktor 3 bis 6 verbessert.

Weitere vorteilhafte Ausgestaltungen sind Gegenstand der Unteransprüche.

Bei einer vorteilhaften Weiterbildung der Erfindung haben mindestens 90%, insbesondere 100%, der nicht-leitenden Partikel einen Durchmesser von maximal 20 µm. Je höher der Anteil der nicht-leitenden Partikel ist, die die Obergrenze für den Durchmesser einhalten, umso so besser ergibt sich der oben beschriebene technische Effekt. Alternative oder zusätzlich ist es auch denkbar die Obergrenze für den Durchmesser für die nicht-leitenden Partikel auf maximal 10 µm oder vorzugsweise sogar auf maximal 5 µm zu begrenzen, damit der vorteilhaften technischen Effekt noch stärker zur Wirkung kommt.

Eine besonders gute Einbettung der nicht-leitenden Partikel in die leitenden Partikel ergibt sich, wenn insgesamt mindestens 80%, vorzugsweise sogar mindestens 90%, der leitenden Partikel und nicht-leitenden Partikel einen Durchmesser von maximal 20 µm haben. Dieser Effekt wird noch verstärkt, wenn die Obergrenze für den Durchmesser der leitenden und nicht-leitenden Partikel bei maximal 10 µm liegt.

Die nicht-leitenden Partikel sind Glas-Partikel und Keramik-Partikel.

Die nicht-leitenden Partikel haben beispielsweise eine elektrische Leitfähigkeit von maximal 10⁻² S/m. Die Glas-Partikel oder Keramik-Partikel können häufig vom Hersteller mit einer entsprechenden Durchmessergröße gekauft werden. Alternative oder zusätzlich können die nicht-leitenden Partikel mittels eines Nassmahlverfahren auf die gewünschte Durchmessergröße reduziert werden.

Bei einer bevorzugten Weiterbildung der Erfindung enthalten die Glas-Partikel ein Erdalkalioxid, insbesondere CaO, und/oder ein Alkalioxid, insbesondere Li₂O. Beispielsweise sind die Glas-Partikel ein Borosilikatglas mit SiO₂, B₂O₃, CaO und Li₂O. Gemäss der Erfindung ist der Anteil an Glas-Partikel im Widerstandspanat ist kleiner oder gleich 30 Gew.-%. Durch den relative geringen Glas-Partikel-Anteil im Widerstandspanat ergibt sich der Vorteil, dass die Leitungspfade eine höhere Dicke aufweisen, wodurch wiederum die Leitungspfade eine hohe Stromdichte aufweisen.

Zusätzlich oder alternativ sind die Keramik-Partikel Al₂O₃, ZrO₂, TiO₂. Vorzugsweise sind die leitenden Partikel Kohlenstoff, Ruß, Graphit, Kupfer, Aluminium oder Eisen. Es hat sich als vorteilhaft herausgestellt, wenn die leitenden Partikel einen Durchmesser von 300 nm bis 1300 nm, insbesondere im Mittel einen Durchmesser von 500 nm, haben. Insbesondere 50 Vol.-% der leitenden Partikel haben einen Durchmesser von mindestens 300 nm.

Bei einer Weiterbildung ist das Widerstandselement ein Schichtsystem, das das Widerstandspanat und mindestens ein Kontaktpanat aufweist. Dabei ist das mindestens eine Kontaktpanat räumlich zwischen dem Anschlussbolzen und dem Widerstandspanat oder zwischen der Mittelelektrode und dem Widerstandspanat angeordnet, oder wenn es zwei Kontaktpanate gib, sind ein erstes Kontaktpanat räumlich zwischen dem Anschlussbolzen und dem Widerstandspanat und ein zweites Kontaktpanat räumlich zwischen dem Widerstandspanat und der Mittelelektrode angeordnet.

### Zeichnung

Figur 1 zeigt ein Beispiel für eine Zündkerze
Figur 2 zeigt REM-Messungen im Vergleich von einer Probe gemäß dem Stand der Technik (rechts) und einer erfindungsgemäßen Probe (links).
Figur 3 zeigt eine schematische Darstellung der Struktur des Widerstandspanats von einer Probe gemäß dem Stand der Technik (links) und einer erfindungsgemäßen Probe (rechts) im Vergleich.

### Beschreibung des Ausführungsbeispiels

Figur 1 zeigt in einer halb-geschnittenen Ansicht eine Zündkerze 1. Die Zündkerze 1 umfasst ein Gehäuse 2. In das Gehäuse 2 ist ein Isolator 3 eingesetzt. Das Gehäuse 2 und der Isolator 3 weisen jeweils entlang ihrer Längsachse X eine Bohrung auf. Die Längsachse des Gehäuses 2, die Längsachse des Isolators 3 und die Längsachse der Zündkerze 1 fallen zusammen. In den Isolator 3 ist eine Mittelelektrode 4 eingesetzt. Des Weiteren erstreckt sich in den Isolator 3 ein Anschlussbolzen 8. Am Anschlussbolzen 8 ist eine Anschlußmutter 9 angeordnet, über die die Zündkerze 1 mit einer hier nicht dargestellten Spannungsquelle elektrisch kontaktiertbar ist. Die Anschlußmutter 9 bildet das Brennraum-abgewandte Ende der Zündkerze 1.

Zwischen der Mittelelektrode 4 und dem Anschlussbolzen 8 befindet sich im Isolator 3 ein Widerstandselement 7, auch Panat genannt. Das Widerstandselement 7 verbindet die Mittelelektrode 4 elektrisch leitend mit dem Anschlussbolzen 8. Das Widerstandselement 7 ist beispielsweise als Schichtsystem aus einem ersten Kontaktpanat 72a, einem Widerstandspanat 71 und einem zweiten Kontaktpanat 72b aufgebaut. Die Schichten des Widerstandselements 7 unterscheiden sich durch ihre Materialzusammensetzung und dem daraus resultierenden elektrischen Widerstand. Das erste Kontaktpanat 72a und das zweite Kontaktpanat 72b können einen unterschiedlichen elektrischen Widerstand oder einen gleichen elektrischen Widerstand aufweisen. Das Widerstandselement 7 kann auch nur eine Schicht Widerstandspanat oder mehrere verschiedene Schichten Widerstandspanat mit unterschiedlichen Materialzusammensetzungen und Widerständen aufweisen.

Der Isolator 3 liegt mit einer Schulter auf einem an der Gehäuse-Innenseite ausgebildeten Gehäuse-Sitz auf. Zur Abdichtung des Luftspalts zwischen Gehäuse-Innenseite und Isolator 3 ist zwischen der Isolator-Schulter und dem Gehäuse-Sitz eine Innendichtung 10 angeordnet, die beim Einspannen des Isolators 3 im Gehäuse 2 plastisch verformt wird und dadurch den Luftspalt abdichtet.

Am Gehäuse 2 ist auf dessen brennraumseitigen Stirnfläche eine Masseelektrode 5 elektrisch leitend angeordnet. Die Masseelektrode 5 und die Mittelelektrode 4 sind so zueinander angeordnet, dass sich zwischen ihnen ein Zündspalt ausbildet, bei dem der Zündfunken erzeugt wird.

Das Gehäuse 2 weist einen Schaft auf. An diesem Schaft sind ein Mehrkant 21, ein Schrumpfeinstich und ein Gewinde 22 ausgebildet. Das Gewinde 22 dient zum Einschrauben der Zündkerze 1 in eine Brennkraftmaschine. Zwischen dem Gewinde 22 und dem Mehrkant 21 ist ein äußeres Dichtelement 6 angeordnet. Das äußere Dichtelement 6 ist in diesem Ausführungsbeispiel als Faltdichtung ausgestaltet.

In Figur 2 ist eine REM-Messung (REM = Raster Elektronen Mikroskop) von einer Probe gemäß dem Stand der Technik (linke Bildhälfte) und einer Probe gemäß der Erfindung (rechte Bildhälfte) im Vergleich gezeigt. Die schwarzen Bereiche sind nicht-leitende Partikel 712 und die hellen Bereiche 711 sind leitende Partikel. Die dunklen Bereiche 712 bestehen hauptsächlich aus den groben nicht-leitenden Partikeln, wie Glaspartikeln oder Keramikpartikel, beispielsweise Al₂O₃. Die hellen Bereiche 711 setzen sich zusammen aus feinen, leitenden Kohlenstoff-Partikeln (kleine schwarze Punkte) und nicht-leitenden ZrO₂-Partikeln (helle Punkte). Die ZrO₂-Partikel bilden Agglomerate, die im REM-Bild als helle Punkte zu sehen sind.

Bei der Probe gemäß dem Stand der Technik haben die nicht-leitenden Partikel 712 einen Durchmesser von größer 20 µm und die feinen leitende Partikel 711 einem Durchmesser von maximal 10 µm. Im Gegensatz dazu sieht man bei der Messung an der erfindungsgemäßen Probe, dass die nicht-leitenden Partikel 712 wesentlich kleiner sind und einen Durchmesser von maximal 20 µm haben. Die Bereiche mit den feinen leitenden Partikel 711 sind wesentlich gleichmäßiger verteilt als bei der Probe gemäß dem Stand der Technik.

In Figur 3 ist sehr schematisch die Struktur des Materials des Widerstandspanats für eine Probe gemäß des Stands der Technik (linkes Bild) und für eine Probe gemäß der Erfindung (rechtes Bild) dargestellt. Vorlage für diese schematische Darstellung waren die Bilder aus Figur 2. Die dunklen Bereiche 712 stellen wieder die Bereiche der nicht-leitenden Partikel dar und die hellen Bereich 711 stehen für die Leitungspfad-Bereiche, bestehend aus einem Gemisch aus feinen leitenden Partikeln und feinen nicht-leitenden Keramikpartikeln. Dadurch dass die nicht-leitenden Partikeln 712 einen kleineren Durchmesser haben verteilen diese sich gleichmäßiger im Widerstandspanat, so dass eine homogenere Verteilung von Leitungspfaddicken entsteht, insbesondere weniger sehr dünne Leitpfade, welche eine vergleichsweise hohe Stromdichte aufweisen. Die Breite d für eine Leitungsbahn wird weiterhin durch die angrenzenden Bereiche der nichtleitenden Partikel 712 begrenzt. Die Messungen der Anmelderin haben gezeigt, dass bei einem erfindungsgemäßen Widerstandspanat 71 die Leitungsbahnen wesentlich breiter sind als bei dem Widerstandspanat 71 gemäß dem Stand der Technik. Die Breite d der Leitungsbahnen beeinflusst direkt auch die Stromdichte j, die durch das Widerstandspanat 71 und durch das Widerstandselement 7 fließt.

Figur 4 zeigt eine schematische Darstellung eines REM-Bildes. Die hellen Bereiche 711 bilden die Leitungspfade, die sich aus leitenden Kohlenstoff-Partikeln (kleine schwarze Punkte) und nicht-leitenden ZrO₂-Partikeln (helle Punkte) zusammensetzt. Die ZrO₂-Partikel bilden Agglomerate, die im REM-Bild als helle Punkte zu sehen sind. Die dunklen Bereiche 712 bestehen hauptsächlich aus den groben nicht-leitenden Partikeln, wie Glaspartikeln oder Keramikpartikel, beispielsweise Al₂O₃.

An einem Glas-Partikel 713, das sich in dem Leitungspfad befindet, ist beispielhaft gezeigt wie der Partikeldurchmesser bestimmt wird. In dem REM-Bild wird um das zu vermessenden Partikel einen Kreis gelegt, der den gleichen Flächeninhalt wie das Partikel hat. Der Durchmesser des Kreises ist dann äquivalent zu dem Durchmesser des Partikels.

## Patentansprüche

1. Zündkerze (1), aufweisend
- ein Gehäuse (2),
- einen im Gehäuse (2) angeordneten Isolator (3),
- eine im Isolator (3) angeordnete Mittelelektrode (4),
- einen im Isolator (3) angeordneten Anschlussbolzen (8),
- ein im Isolator (3) angeordnetes Widerstandselement (7), das räumlich zwischen der Mittelelektrode (4) und dem Anschlussbolzen (8) angeordnet ist und die Mittelelektrode (4) mit dem Anschlussbolzen (8) elektrisch verbindet, wobei das Widerstandselement (7) ein Widerstandspanat (71) enthält, wobei das Widerstandspanat (71) leitende Partikel (711) und nicht-leitende Partikel (712) enthält, wobei mindestens 80% der nicht-leitenden Partikel (712) einen Durchmesser von maximal 20 µm haben, und wobei die nicht-leitenden Partikel (712) Glas-Partikel und Keramik-Partikel sind, und
- eine an einer brennraumseitigen Stirnfläche des Gehäuses (2) angeordnete Masseelektrode (5), die zusammen mit der Mittelelektrode (4) einen Zündspalt ausbildet,
**dadurch gekennzeichnet, dass** der Anteil an den Glas-Partikel im Widerstandspanat (71) kleiner oder gleich 30 Gew.-% ist .

2. Zündkerze (1) nach Anspruch 1, **dadurch gekennzeichnet, dass** mindestens 90%, insbesondere 100%, der nicht-leitenden Partikel (712) einen Durchmesser von maximal 20 µm, insbesondere von maximal 10 µm haben.

3. Zündkerze (1) nach Anspruch 1 oder 2, **dadurch gekennzeichnet, dass** mindestens 80%, insbesondere mindestens 90%, der leitenden Partikel (711) und nicht-leitenden Partikel (712) einen Durchmesser von maximal 20 µm haben.

4. Zündkerze(1) nach einem der vorangehenden Ansprüche, **dadurch gekennzeichnet, dass** die Glas-Partikel ein Erdalkalioxid, insbesondere CaO, und/oder ein Alkalioxid, insbesondere Li₂O, enthält, insbesondere ein Borosilikatglas mit SiO₂, B₂O₃, CaO und Li₂O ist.

5. Zündkerze (1) nach einem der vorangehenden Ansprüche **dadurch gekennzeichnet, dass** die Keramik-Partikel Al₂O₃, ZrO₂ und/oder TiO₂ sind.

6. Zündkerze (1) nach einem der vorangehenden Ansprüche, **dadurch gekennzeichnet, dass** die leitenden Partikel (711) Ruß, Graphit, Eisen, Kupfer oder Aluminium sind.

7. Zündkerze (1) nach Anspruch 6, **dadurch gekennzeichnet, dass** die leitenden Partikel (711) einen Durchmesser von 300 nm bis 1300 nm haben.

8. Zündkerze (1) nach einem der vorangehenden Ansprüche, **dadurch gekennzeichnet, dass** das Widerstandselement (7) ein Schichtsystem ist, das das Widerstandspanat (71) und mindestens ein Kontaktpanat (72) aufweist, wobei das mindestens eine Kontaktpanat (72) räumlich zwischen dem Anschlussbolzen (8) und dem Widerstandspanat (71) oder zwischen der Mittelelektrode (4) und dem Widerstandspanat (71) angeordnet ist, oder wobei ein erstes Kontaktpanat (72a) räumlich zwischen dem Anschlussbolzen (8) und dem Widerstandspanat (71) und ein zweites Kontaktpanat (72b) räumlich zwischen dem Widerstandspanat (71) und der Mittelelektrode (4) angeordnet sind.

## Claims

1. Spark plug (1), comprising
- a housing (2),
- an insulator (3) arranged in the housing (2),
- a centre electrode (4) arranged in the insulator (3),
- a terminal stud (8) arranged in the insulator (3),
- a resistance element (7), which is arranged in the insulator (3), and is spatially arranged between the centre electrode (4) and the terminal stud (8) and electrically connects the centre electrode (4) to the terminal stud (8), wherein the resistance element (7) contains a resistance panat (71), wherein the resistance panat (71) contains conductive particles (711) and non-conductive particles (712), wherein at least 80% of the non-conductive particles (712) have a diameter of at most 20 µm, and wherein the non-conductive particles (712) are glass particles and ceramic particles, and
- a ground electrode (5), which is arranged on an end face of the housing (2) on the combustion chamber side and forms a spark gap together with the centre electrode (4),
**characterized in that** the proportion of glass particles in the resistance panat (71) is less than or equal to 30wt.%.

2. Spark plug (1) according to Claim 1, **characterized in that** at least 90%, in particular 100%, of the non-conductive particles (712) have a diameter of at most 20 µm, in particular of at most 10 µm.

3. Spark plug (1) according to Claim 1 or 2, **characterized in that** at least 80%, in particular at least 90%, of the conductive particles (711) and non-conductive particles (712) have a diameter of at most 20 µm.

4. Spark plug (1) according to any one of the preceding claims, **characterized in that** the glass particles contain an alkaline earth oxide, in particular CaO, and/or an alkali oxide, in particular Li₂O, in particular is a borosilicate glass having SiO₂, B₂O₃, CaO, and Li₂O.

5. Spark plug (1) according to any one of the preceding claims, **characterized in that** the ceramic particles are Al₂O₃, ZrO₂, and/or TiO₂.

6. Spark plug (1) according to any one of the preceding claims, **characterized in that** the conductive particles (711) are carbon black, graphite, iron, copper, or aluminium.

7. Spark plug (1) according to Claim 6, **characterized in that** the conductive particles (711) have a diameter of 300 nm to 1300 nm.

8. Spark plug (1) according to any one of the preceding claims, **characterized in that** the resistance element (7) is a layer system, which comprises the resistance panat (71) and at least one contact panat (72), wherein the at least one contact panat (72) is arranged spatially between the terminal stud (8) and the resistance panat (71) or between the centre electrode (4) and the resistance panat (71), or wherein a first contact panat (72a) is arranged spatially between the terminal stud (8) and the resistance panat (71) and a second contact panat (72b) is arranged spatially between the resistance panat (71) and the centre electrode (4).

## Revendications

1. Bougie d'allumage (1), comportant
- un boîtier (2),
- un isolateur (3) disposé dans le boîtier (2),
- une électrode centrale (4) disposée dans l'isolateur (3),
- un boulon de raccordement (8) disposé dans l'isolateur (3),
- un élément résistif (7) disposé dans l'isolateur (3), disposé dans l'espace entre l'électrode centrale (4) et le boulon de raccordement (8) et reliant électriquement l'électrode centrale (4) au boulon de raccordement (8), l'élément résistif (7) contenant une puce résistive (71), la puce résistive (71) contenant des particules conductrices (711) et des particules non conductrices (712), au moins 80 % des particules non conductrices (712) ayant un diamètre de 20 µm maximum, et les particules non conductrices (712) étant des particules de verre et des particules de céramique, et
- une électrode de masse (5) disposée sur une surface frontale côté chambre de combustion du boîtier (2) et formant avec l'électrode centrale (4) une fente d'allumage,
**caractérisée en ce que** la proportion de particules de verre dans la puce résistive (71) est inférieure ou égale à 30 % en poids.

2. Bougie d'allumage (1) selon la revendication 1, **caractérisée en ce qu'**au moins 90 %, en particulier 100 %, des particules non conductrices (712) ont un diamètre de 20 µm maximum, notamment de 10 µm maximum.

3. Bougie d'allumage (1) selon la revendication 1 ou 2, **caractérisée en ce qu'**au moins 80 %, en particulier au moins 90 %, des particules conductrices (711) et des particules non conductrices (712) ont un diamètre de 20 µm maximum.

4. Bougie d'allumage (1) selon l'une des revendications précédentes, **caractérisée en ce que** les particules de verre contiennent un oxyde de métal alcalino-terreux, notamment du CaO, et/ou un oxyde de métal alcalin, notamment Li₂O, notamment un verre borosilicaté comportant SiO₂, B₂O₃, CaO et Li₂O.

5. Bougie d'allumage (1) selon l'une des revendications précédentes, **caractérisée en ce que** les particules de céramique sont Al₂O₃, ZrO₂ et/ou TiO₂.

6. Bougie d'allumage (1) selon l'une des revendications précédentes, **caractérisée en ce que** les particules conductrices (711) sont du noir de carbone, du graphite, du fer, du cuivre ou de l'aluminium.

7. Bougie d'allumage (1) selon la revendication 6, **caractérisée en ce que** les particules conductrices (711) ont un diamètre de 300 nm à 1300 nm.

8. Bougie d'allumage (1) selon l'une des revendications précédentes, **caractérisée en ce que** l'élément résistif (7) est un système de couches qui comporte la puce résistive (71) et au moins une puce de contact (72), l'au moins une puce de contact (72) étant disposée dans l'espace entre le boulon de raccordement (8) et la puce résistive (71) ou entre l'électrode centrale (4) et la puce résistive (71), ou une première puce de contact (72a) étant disposée dans l'espace entre le boulon de raccordement (8) et la puce résistive (71) et une deuxième puce de contact (72b) étant disposée dans l'espace entre la puce résistive (71) et l'électrode centrale (4).
